# EUROPÄISCHE PATENTSCHRIFT

(11) **EP 0 222 452 B1**
(45) Veröffentlichungstag und Bekanntmachung des Hinweises auf die Patenterteilung: **05.04.1989**
(21) Anmeldenummer: 86201942.9
(22) Anmeldetag: 07.11.1986
(51) Int. Cl.: C22B 5/10, C22B 23/02, C22B 47/00

(54) **Verfahren zur Reduktion von höheren Metalloxiden zu niedrigen Metalloxiden**
Process for reducing the oxidation level of metallic oxides
Procédé pour réduire le niveau d'oxydation d'oxydes métalliques

(30) Priorität: 15.11.1985 DE 3540541
(43) Veröffentlichungstag der Anmeldung: 20.05.1987
(73) Patentinhaber: METALLGESELLSCHAFT AG, 60015 Frankfurt (DE)
(72) Erfinder: Hirsch, Martin, D-6382 Friedrichsdorf 4 (DE); Lommert, Hermann, D-6078 Neu Isenburg (DE); Serbent, Harry, Dr., D-6450 Hanau am Main (DE)
(74) Vertreter: Rieger, Harald, Dr.

(56) Entgegenhaltungen:
- EP-A- 0 174 291
- FR-A- 955 384
- FR-A- 996 269
- FR-A- 1 564 579
- FR-A- 2 170 386
- FR-A- 2 318 938
- GB-A- 8 400
- US-A- 2 310 258
- US-A- 2 745 730
- US-A- 4 044 094
- US-A- 4 070 181
- US-A- 4 087 274

## Beschreibung

Die Erfindung betrifft ein Verfahren zur Reduktion von höheren Metalloxiden zu niedrigen Metalloxiden mittels kohlenstoffhaltiger Reduktionsmittel.

In manchen Fällen müssen Erze, die Metalle - wie Fe, Ni, Mn - in Form höherer Oxide enthalten, einer reduzierenden Behandlung unterworfen werden, damit diese Metalle in Form niedriger Oxide vorliegen.

Dies ist insbesondere der Fall bei Verfahren zur Herstellung von Eisen-Nickel-Legierungen aus Eisen-Nickel-Erzen.

Zur Versorgung der Industrie mit Nickel, insbesondere in Form seiner Legierung mit Eisen, müssen in zunehmendem Maße ärmere, z.B. lateritische, Erze eingesetzt werden. Diese weisen jedoch meist ein Fe/Ni-Verhäftnis auf, das bei vollständiger Reduktion beider Metalle und schmelzflüssiger Abtrennung der Erzgangart als Schlacke zu einer nicht marktfähigen, weil zu Ni-armen Ferrolegierung führen würde.

Während z.B. bei einem Erz mit 30% Fe und 2% Ni ein Fe/Ni-Verhältnis von 15/1 vorliegt, weisen handelsübliche Ferrolegierungen solche Verhältnisse von höchstens 4/1 auf, d.h. ihr Nickelgehalt beträgt mindestens 20%.

Aus diesem Grunde werden solche Erze deshalb in der Weise verarbeitet, daß sie durch eine Vorreduktion möglichst bis zum FeO-Stadium vorreduziert werden und dann in einem Schmelzprozeß nur so viel metallisches Eisen durch weitere Reduktion erzeugt wird, wie für die gewünschte Ferrolegierung zulässig ist. Das restliche Eisenoxid wird verschlackt. Die Vorreduktion erfolgt großtechnisch in Drehrohröfen unter Einsatz von Kohle als Reduktionsmittel. Das Problem der Vorreduktion im Drehrohrofen liegt in der konstanten Einhaltung einer genauen Vorreduktion der Eisenoxide, wobei das Austragsmaterial nur so viel überschüssigen, festen Kohlenstoff enthalten darf, wie für die weitere Reduktion im Schmelzprozeß zulässig ist. Da im Drehrohrofen bei der Vorreduktion relativ starke Schwankungen im Reduktionsgrad auftreten, die Bildung von metallischem Eisen aber vermieden werden soll, wird die Vorreduktion nicht bis zum Fe0-Stadium durchgeführt. Aus Sicherheitsgründen erfolgt die Vorreduktion nur bis zu einem beträchtlich höheren Oxidationsgrad. Dadurch wird aber eine größere Reduktionsarbeit im Schmelzfluß, die meistens in Elektroöfen erfolgt, notwendig, wodurch das Gesamtverfahren teurer wird. Außerdem ist die Einstellung der weiteren Reduktion im Schmelzfluß schwierig, da der Oxidationsgrad und Kohlenstoffgehalt des Austrages des Drehrohrofens, selbst bei kleinen Öfen, oft schwankt.

Ein solches Verfahren ist beschrieben im TMS-AIME Paper Selection, Paper No. A 74-40, Seiten 1-23.

Ein weiterer Fall der Anwendung des erfindungsgemäßen Verfahrens betrifft die Reduktion von Erzen, die höhere Manganoxide enthalten und deren Mangangehalt zu niedrigen Manganoxiden reduziert werden soll.

Aus US-A 4 044 094 ist es bekannt, MnO₂ in einem Manganerz in einem zweistufigen Fließbettverfahren zu MnO zu reduzieren, wobei der mittels Synthesegas als Fluidisierungs- und Reduktionsgas in einem Fließbettreaktor bei ca. 730_{°}C erfolgenden Reduktion ein Kalzinieren in einem Fließbettreaktor bei etwa derselben Temperatur vorausgeht.

Der Erfindung liegt die Aufgabe zugrunde, die Reduktion von höheren Metalloxiden zu niedrigen Metalloxiden möglichst weitgehend und konstant zur gewünschten Oxidationsstufe durchzuführen und entweder möglichst wenig oder einen konstanten, geringen Überschuß an Kohlenstoff im reduzierten Austragsmaterial einzustellen.

Die Lösung dieser Aufgabe erfolgt erfindungsgemäß dadurch, daß
a) in einem ersten Reaktor höhere Metalloxide enthaltende Feststoffe in feinkörniger Form mit heißen Gasen von 800 bis 1100_{°}C kalziniert werden, wobei die Feststoffe in den heißen Gasen suspendiert werden,
b) die kalzinierten Feststoffe dann in einem weiteren Reaktor mit einer stationären Wirbelschicht unter Zugabe von kohlenstoffhaltigen Reduktionsmitteln und sauerstoffhaltigen Gasen bei einer Temperatur im Bereich von 800 bis 1100_{°}C zu niedrigen Metalloxiden reduziert werden,
c) der Zusatz an kohlenstoffhaltigem Reduktionsmittel in (b) so bemessen wird, daß die Menge des zugegebenen Kohlenstoffs zur Reduktion der höheren Metalloxide zu niedrigen Metalloxiden, zur Erzeugung der Reduktionstemperatur und zur Einstellung des gewünschten Kohlenstoffgehaltes im Austragsmaterial ausreicht,
d) das Abgas aus der stationären Wirbelschicht gemäß (b) als Sekundärgas in die Kalzination gemäß (a) geleitet wird und
e) in die Kalzination gemäß (a) Brennstoff in einer solchen Menge eingeleitet wird, daß dessen Verbrennung und die durch das Abgas gemäß (d) eingebrachte Wärmemenge die für die Kalzination erforderliche Wärmemenge ergeben.

Die Korngröße der Feststoffe liegt im Bereich kleiner 3 mm.

In der Kalzination werden Kristallwasser ausgetrieben, Karbonate unter Entwicklung von C0₂ zerlegt und eventuell vorhandene Feuchtigkeit verdampft. Die Kalzination erfolgt unter oxidierenden Bedingungen. Die heißen Gase können durch Verbrennung von festen, flüssigen oder gasförmigen Brennstoffen erzeugt werden.

Die Kalzination kann in einer stationären Wirbelschicht, einer zirkulierenden Wirbelschicht oder einem anderen Verfahren erfolgen, bei dem die Feststoffe in einem Gasstrom suspendiert sind. Die Rohstoffe können vor dem Einsatz in die Kalzination getrocknet werden. Die Trocknung kann mit der Abwärme der Kalzination erfolgen. Dadurch erfolgt die Wasserverdampfung ohne Verbrauch an Kohlenstoff, der Wasserdampf muß nicht auf die beträchtlich höhere Temperatur in der Kalzination erhitzt werden, und die Abwärme wird in günstiger Weise ausgenutzt. Nach der Trocknung kann eine weitere Aufheizung vor der Chargierung in die Kalzination erfolgen, wobei bereits eine gewisse Vorkalzination eintreten kann.

Der aus der Kalzination abgezogene Feststoff wird in einer stationären (klassischen) Wirbelschicht vorreduziert. Unter einer stationären Wirbelschicht ist eine Wirbelschicht zu verstehen, bei der eine dichte Phase durch einen deutlichen Dichtesprung von dem darüber befindlichen Staubraum getrennt ist, und eine definierte Grenzschicht zwischen diesen beiden Verteilungszuständen vorliegt.

Die Menge der als Fluidisierungsgas in die stationäre Wirbelschicht geleiteten sauerstoffhaltigen Gase wird so bemessen, daß das kohlenstoffhaltige Reduktionsmittel entweder praktisch vollständig vergast wird oder bis auf einen gewünschten Überschuß an Kohlenstoff im Austragsmaterial vergast wird. Die sauerstoffhaltigen Gase bestehen im allgemeinen aus Luft.

Eine vorzugsweise Ausgestaltung besteht darin, daß die Kalzination gemäß (a) in einer zirkulierenden Wirbelschicht erfolgt, die aus dem Wirbelschichtreaktor ausgetragene Suspension in einen Abscheider geleitet wird, mindestens ein Teilstrom der abgeschiedenen Feststoffe in den Wirbelschichtreaktor zurückgeleitet wird, und das Abgas zur Trocknung und Vorwärmung der höhere Metalloxide enthaltenden Feststoffe in Suspensions-Wärmeaustauscher geleitet wird. Das System der zirkulierenden Wirbelschicht besteht aus einem Wirbelschichtreaktor, einem Abscheider und einer Rückführleitung für Feststoffe vom Abscheider in den Wirbelschichtreaktor. Die Wirbelschicht im Wirbelschichtreaktor weist - im Gegensatz zur stationären Wirbelschicht, bei der eine dichte Phase durch einen deutlichen Dichtesprung von dem darüber befindlichen Gasraum getrennt ist - Verteilungszustände ohne definierte Grenzschicht auf. Ein Dichtesprung zwischen dichter Phase und darüber befindlichem Staubraum ist nicht existent; jedoch nimmt innerhalb des Reaktors die Feststoffkonzentration von unten nach oben ständig ab. Bei der Definition der Betriebsbedingungen über die Kennzahlen von Froude und Archimedes ergeben sich die Bereiche: bzw. wobei und sind.

Es bedeuten:
u die relative Gasgeschwindigkeit in m/sec.
Ar die Archimedes-Zahl
Fr die Froude-Zahl
pg die Dichte des Gases in kg/m3
pk die Dichte des Feststoffteilchens in kg/m3
dₖ den Durchmesser des kugelförmigen Teilchens in m
v die kinematische Zähigkeit in m2/sec
g die Gravitationskonstante in m/sec²

Die mit den Gasen aus dem Wirbelschichtreaktor ausgetragenen Feststoffe werden derart zur Ausbildung einer zirkulierenden Wirbelschicht in den Wirbelschichtreaktor zurückgeleitet, daß der stündliche Feststoffumlauf mindestens das Fünffache des im Reaktorschacht befindlichen Feststoffgewichtes ausmacht. Eine dem Eintrag entsprechende Menge an Feststoffen wird aus dem System der zirkulierenden Wirbelschicht abgezogen und in die stationäre Wirbelschicht geleitet. Die zirkulierende Wirbelschicht ergibt eine hohe Durchsatzleistung bei der Kalzination, einen hohen Ausbrand des Brennstoffes und durch die mehrstufige Verbrennung einen geringen Gehalt an CO und NOₓ im Abgas.

Eine vorzugsweise Ausgestaltung besteht darin, daß das Abgas aus der stationären Wirbelschicht gemäß (d) vor der Einleitung in die Kalzination durch einen Abscheider geleitet wird, und der abgeschiedene Feststoff in die stationäre Wirbelschicht zurückgeleitet wird. Der Staubabscheider besteht zweckmäßigerweise aus einem Zyklon. Dadurch wird eine Kreislaufführung von Feststoffen zwischen der Reduktionsstufe und der Oxidationsstufe weitgehend vermieden.

Eine vorzugsweise Ausgestaltung besteht darin, daß die Reduktion gemäß (b) unter Zusatz von festen, kohlenstoffhaltigen Reduktionsmitteln erfolgt. Der Zusatz von festen Brennstoffen ergibt eine bessere Verteilung in der Wirbelschicht und die gewünschte Menge an überschüssigem Kohlenstoff im Austragsmaterial kann sehr genau und gleichmäßig eingestellt werden.

Eine Ausgestaltung besteht darin, daß Eisen-Nickel-Erze eingesetzt werden, und der Zusatz an kohlenstoffhaltigem Reduktionsmittel in die stationäre Wirbelschicht gemäß (c) so bemessen wird, daß er zur Reduktion der höheren Eisenoxide etwa zum FeO-Stadium, zur Reduktion der Nickeloxide, zur Einstellung der Reduktionstemperatur ausreicht und im Austragsmaterial ein Gehalt an überschüssigem Kohlenstoff von maximal 2 Gew.-% vorliegt, und das Austragsmaterial im Schmelzfluß unter Erzeugung einer der gewünschten Eisen-Nickel-Legierung entsprechenden Menge von metallischem Eisen und Verschlackung des restlichen Eisengehaltes weiterbehandelt wird.

Eine Ausgestaltung besteht darin, daß Manganoxide enthaltende Materialien eingesetzt werden, und der Zusatz an kohlenstoffhaltigem Reduktionsmittel in die stationäre Wirbelschicht gemäß (c) so bemessen wird, daß er zur Reduktion der höheren Manganoxide etwa zum MnO-Stadium, zur Einstellung der Reduktionstemperatur ausreicht, und im Austragsmaterial möglichst wenig überschüssiger Kohlenstoff vorliegt.

Die Erfindung wird anhand einer Figur und eines Beispiels näher erläutert.

Das Erz 1 wird über eine Schnecke 2 in einen venturiartigen Suspensionstrockner 3 chargiert. Dort wird es im Gasstrom suspendiert und über Leitung 4 in einen Abscheider 5 geleitet. Das Gas wird im Elektrofilter 6 gereinigt und als Abgas 7 abgeleitet. Die abgeschiedenen Feststoffe werden von der Schnecke 7a in Leitung 8 eingespeist. Ein Teilstrom wird über Leitung 9 in die Kalzination geleitet. Die Kalzination ist als zirkulierende Wirbelschicht ausgebildet und besteht aus dem Wirbelschichtreaktor 10, dem Rückführzyklon 11 und der Rückführleitung 12. Ein Teil des Feststoffes wird über Leitung 13 in den Vorwärmer 14 geleitet, dort im Gasstrom suspendiert und über Leitung 15 in den Abscheider 16 geleitet. Der abgeschiedene Feststoff wird über Leitung 17 in den Reaktor 10 geleitet. Das Gas strömt aus dem Abscheider 16 in den Suspensionstrockner 3. In den unteren Bereich des Reaktors 10 wird Fluidisierungsluft 18 eingeleitet. An einer höheren Stelle werden Sekundärluft 19 und Kohle 20 eingeleitet. Innerhalb des Wirbelschichtreaktors 10 bildet sich eine den gesamten Reaktor 10 ausfüllende Gas/Feststoff-Suspension aus, die am Kopf über Leitung 21 in den Rückführzyklon 11 geleitet wird, wo eine Trennung von Feststoff und Gas erfolgt. Das Gas strömt in den Vorwärmer 14 und der Feststoff gelangt in die Rückführleitung 12, in der ein U-förmiger Verschluß 13 angeordnet ist, in dessen Boden eine kleine Menge Fluidisierungsluft (nicht dargestellt) geleitet wird. Ein Teil des kalzinierten Feststoffes gelangt aus dem Verschluß 13 über ein regelbares Ventil 22 und Leitung 23 in die stationäre Wirbelschicht 24, in der die Reduktion erfolgt. Über Leitung 25 wird Fluidisierungsluft in den unteren Teil eingeblasen, und über Leitung 26 wird Kohle eingeführt. Das staubhaltige Abgas wird über Leitung 27 in den Abscheider 28 geleitet. Die abgeschiedenen Feststoffe gelangen über Leitung 29 wieder in die stationäre Wirbelschicht 24, während das Abgas über Leitung 30 in den Wirbelschichtreaktor 10 an einer höheren Stelle eingeleitet wird. Das reduzierte Material wird über Leitung 31 abgeleitet. Über Leitung 32 kann ebenfalls kalzinierter Feststoff in die stationäre Wirbelschicht 24 geleitet werden.

### Ausführungsbeispiel:

Die Positionen beziehen sich auf die Figur.

Es wurde ein lateritisches Ni-Erz folgender Zusammensetzung eingesetzt (bezogen auf trockenes Erz):
20% Fe203
2%NiO
6,8% CaCOa
9,9% Hydratwasser
Feuchtigkeit 13,7%

Der Wirbelschichtreaktor 10 hat einen Durchmesser von 3,7 m und eine Höhe von 16 m. Die Temperatur im Reaktor beträgt 900_{°}C.

Der Wirbelschichtreaktor 24 hat einen Durchmesser von 3 m und eine Höhe von 2,5 m. Die Temperatur im Reaktor beträgt 900_{°}C.

Schnecke 2: 100 t/h Erz
Fluidisierungsluft 18: 20 000 Nm³/h
Sekundärluft 19: 22 600 Nm3/h
Kohle 20: 4,26 t/h
81,8% C
2,6% H
5,6%0
1,5% Asche
6,7% Feuchte
Hu: 7 043 kcal/kg
Leitung 21: 58 600 Nm3/h
900_{°}C
Leitung 9: 60% des Feststoffes
Leitung 13: 40% des Feststoffes
Fluidisierungsluft 25: 6030 Nm3/h
Kohle 26: 3,43 t/h
Abgas 27: 9430 Nm3/h
18,8% CO
17,6% CO₂
6,3% H₂
7,4% H₂0
50,5% N₂
Austrag 31: 72,65 t/h
21,4% Fe0
1,9% Ni
1,37% C
Abgas 7: 82 000 Nm3/h
13,7% CO₂
37,8% H₂0
46,7% N₂
1,8%0₂
140_{°}C

Die Vorteile der Erfindung bestehen darin, daß einerseits die Kalzination in sehr wirtschaftlicher Weise unter Erzeugung eines weitgehend ausgebrannten, schadstoffarmen Abgases durchgeführt werden kann und andererseits ein reduziertes Produkt erhalten wird, das einen genauen und gleichmäßigen Reduktionsgrad aufweist und einen genau definierten und gleichmäßigen Gehalt an überschüssigem Kohlenstoff enthält, wobei dieser Gehalt auch praktisch Null sein kann.

Bei der Reduktion von Eisen-Nickel-Erzen können die Eisenoxide weitgehend zu FeO reduziert werden und trotzdem die Bildung von metallischem Eisen vermieden werden. Der Kohlenstoffgehalt im Austrag kann sehr gering gehalten oder nur so hoch und absolut gleichmäßig gehalten werden, wie für die Reduktion der geringen Mengen an metallischem Eisen im Schmelzprozeß erforderlich ist. Dadurch ist eine genaue Dosierung der Kohlenstoffmenge im Elektroofen möglich.

## Patentansprüche

1. Verfahren zur Reduktion von höheren Metalloxiden zu niedrigen Metalloxiden mittels kohlenstoffhaltiger Reduktionsmittel, wobei
a) in einem ersten Reaktor (10) höhere Metalloxide enthaltende Feststoffe in feinkörniger Form mit heißen Gasen von 800 bis 1100_{°}C kalziniert werden, wobei die Feststoffe in den heißen Gasen suspendiert werden,
b) die kalzinierten Feststoffe dann in einem weiteren Reaktor mit einer stationären Wirbelschicht (24) unter Zugabe von kohlenstoffhaltigen Reduktionsmitteln und sauerstoffhaltigen Gasen bei einer Temperatur im Bereich von 800 bis 1100_{°}C zu niedrigen Metalloxiden reduziert werden,
c) der Zusatz an kohlenstoffhaltigem Reduktionsmittel in (b) so bemessen wird, daß die Menge des zugegebenen Kohlenstoffs zur Reduktion der höheren Metalloxide zu niedrigen Metalloxiden, zur Erzeugung der Reduktionstemperatur und zur Einstellung des gewünschten Kohlenstoffgehaltes im Austragsmaterial ausreicht,
d) das Abgas aus der stationären Wirbelschicht gemäß (b) als Sekundärgas in die Kalzination gemäß (a) geleitet wird und
e) in die Kalzination gemäß (a) Brennstoff in einer solchen Menge eingeleitet wird, daß dessen Verbrennung und die durch das Abgas gemäß (d) eingebrachte Wärmemenge die für die Kalzination erforderliche Wärmemenge ergeben.

2. Verfahren nach Anspruch 1, dadurch gekennzeichnet, daß die Kalzination gemäß (a) in einer zirkulierenden Wirbelschicht erfolgt, die aus dem Wirbelschichtreaktor ausgetragene Suspension in einen Abscheider geleitet wird, mindestens ein Teilstrom der abgeschiedenen Feststoffe in den Wirbelschichtreaktor zurückgeleitet wird, und das Abgas zur Trocknung und Vorwärmung der höhere Metalloxide enthaltenden Feststoffe in Suspensions-Wärmeaustauscher geleitet wird.

3. Verfahren nach Anspruch 1 oder 2, dadurch gekennzeichnet, daß das Abgas aus der stationären Wirbelschicht gemäß (d) vor der Einleitung in die Kalzination durch einen Abscheider geleitet wird, und der abgeschiedene Feststoff in die stationäre Wirbelschicht zurückgeleitet wird.

4. Verfahren nach einem der Ansprüche 1 bis 3, dadurch gekennzeichnet, daß die Reduktion gemäß (b) unter Zusatz von festen, kohlenstoffhaltigen Reduktionsmitteln erfolgt.

5. Verfahren nach einem der Ansprüche 1 bis 4, dadurch gekennzeichnet, daß Eisen-Nickel-Erze eingesetzt werden, und der Zusatz an kohlenstoffhaltigem Reduktionsmittel in die stationäre Wirbelschicht gemäß (c) so bemessen wird, daß er zur Reduktion der höheren Eisenoxide etwa zum FeO-Stadium, zur Reduktion der Nickeloxide, zur Einstellung der Reduktionstemperatur ausreicht und im Austragsmaterial ein Gehalt an überschüssigem Kohlenstoff von maximal 2 Gew.-% vorliegt, und das Austragsmaterial im Schmelzfluß unter Erzeugung einer der gewünschten Eisen-Nickel-Legierung entsprechenden Menge von metallischem Eisen und Verschlackung des restlichen Eisengehaltes weiterbehandelt wird.

6. Verfahren nach einem der Ansprüche 1 bis 4, dadurch gekennzeichnet, daß Manganoxide enthaltende Materialien eingesetzt werden, und der Zusatz an kohlenstoffhaltigem Reduktionsmittel in die stationäre Wirbelschicht gemäß (c) so bemessen wird, daß er zur Reduktion der höheren Manganoxide etwa zum MnO-Stadium, zur Einstellung der Reduktionstemperatur ausreicht, und im Austragsmaterial möglichst wenig überschüssiger Kohlenstoff vorliegt.

## Claims

1. A process of reducing higher metal oxides to lower metal oxides by a treatment with a carbonaceous reducing agent, whereby
a) fine-grained solids which contain higher metal oxides are calcined in a first reactor (10) by a treatment at 800 to to 1100_{°}C with hot gases, in which the solids are suspended,
b) the calcined solids are then reduced at a temperature in the range from 800 to 1100_{°}C in a further reactor with a stationary fluidized bed (24), which is supplied with carbonaceous reducing agents and oxygen-containing gases and in which the higher metal oxides are reduced to lower metal oxides,
c) carbonaceous reducing agent is supplied in step (b) at such a rate that the carbon which is supplied is effective to reduce the higher metal oxides to low metal oxides, to maintain the reduction temperature, and to maintain the desired carbon content in the matter discharged,
d) the exhaust gas from the stationary fluidized bed used in step (b) is used as a secondary gas in the calcining step (a),
e) fuel is supplied to the calcining step (a) at such a rate that the total of the heat generated by the combustion of such fuel and of the heat supplied to the calcining step by the exhaust gas used in step
(d) will be sufficient to effect the calcination.

2. A process according to claim 1, characterized in that the calcining step (a) is effected in a circulating fluidized bed, the suspension discharged from the fluidized bed reactor is supplied to a separator, at least one partial stream of the separated solids is recycled to said, reactor, and the exhaust gas is supplied to suspension heat exchangers for drying and preheating the solids which contain higher metal oxides.

3. A process according to claim 1 or 2, characterized in that the exhaust gas coming from the stationary fluidized bed and used in step (d) is passed through a separator before being supplied to the calcining step, and the separated solids are recycled to the stationary fluidized bed.

4. A process according to any of claims 1 to 3, characterized in that solid carbonaceous reducing agents are supplied to the reducing step (b).

5. A process according to any of claims 1 to 4, characterized in that iron-nickel ores are charged and carbonaceous reducing agent is supplied in step (c) to the stationary fluidized bed at such a rate as to effect a reduction of the higher iron oxides approximately to an FeO state, a reduction of the nickel oxides, and a maintenance of the reduction temperature in step (b) and of a content of surplus carbon not in excess of 2% by weight in the matter discharged, and the matter discharged is processed further in a molten state with formation of metallic iron in the amount required for the desired iron-nickel alloy, whereas the remaining iron content is slagged.

6. A process according to any of claims 1 to 4, characterized in that materials which contain manganese oxides are processed and carbonaceous reducing agent is supplied in step (c) to the stationary fluidized bed at such a rate as to effect a reduction of the higher manganese oxides, approximately to the MnO state and a maintenance of the reduction temperature in step (b) and to minimize the surplus carbon contained in the discharged matter.

## Revendications

1. Procédé de réduction d'oxydes métalliques à degré d'oxydation élevé en oxydes métalliques à degrés d'oxydation plus bas, qui consiste
a) à calciner dans un premier réacteur (10) des substances solides sous forme de grains fins contenant des oxydes métalliques à degré d'oxydation élevé, au moyen de gaz chauds, en opérant entre 800 et 1100_{°}C, les matières solides étant en suspension dans les gaz chauds,
b) ensuite, dans un autre réacteur ayant un lit fluidisé (24) fixe, à réduire les matières solides calcinées, par addition d'agents réducteurs carbonés et de gaz contenant de l'oxygène, en oxydes métalliques à degré d'oxydation plus bas, en opérant à une température comprise entre 800 et 1100_{°}C,
c) à proportionner l'addition d'agent réducteur carboné dans (b) de façon que la quantité de carbone, ajoutée pour réduire les oxydes métalliques à degré d'oxydation élevé en oxydes métalliques à degré d'oxydation plus bas, suffise à produire la température de réduction et à régler la teneur souhaitée en carbone du matériau déchargé,
d) à envoyer l'effluent gazeux du lit fluidisé fixe suivant (b), à titre de gaz secondaire, à la calcination suivant (a), et
e) à envoyer à la calcination suivant (a) du combustible en une quantité telle que sa combustion et la quantité de chaleur introduite par l'effluent gazeux suivant (d) donnent la quantité de chaleur nécessaire à la calcination.

2. Procédé suivant la revendication 1, caractérisé en ce qu'il consiste à effectuer la calcination suivant (a) dans un lit fluidisé circulant, à envoyer la suspension déchargée du réacteur à lit fluidisé dans un séparateur, à retourner au moins un courant partiel de la matière solide séparée au réacteur à lit fluidisé, et à envoyer l'effluent gazeux dans l'échangeur de chaleur de suspension pour le séchage et pour le préchauffage des matières solides contenant les oxydes métalliques à degré d'oxydation élevé.

3. Procédé suivant la revendication 1 ou 2, caractérisé en ce qu'il consiste à envoyer l'effluent gazeux du lit fluidisé fixe suivant (d), avant de l'envoyer à la calcination, dans un séparateur et à retourner la matière solide séparée au lit fluidisé fixe.

4. Procédé suivant l'une des revendications 1 à 3, caractérisé en ce qu'il consiste à effectuer la réduction suivant (b) par addition d'agents réducteurs solides carbonés.

5. Procédé suivant l'une des revendications 1 à 4, caractérisé en ce qu'il consiste à mettre en oeuvre du minerai de fer et de nickel et à proportionner l'addition d'agent réducteur carboné dans le lit fluidisé fixe suivant (c), de sorte qu'elle suffise à la réduction des oxydes de fer à degré d'oxydation élevé, à peu près jusqu'au stade de FeO, à la réduction des oxydes de nickel et au réglage de la température de réduction et qu'il y ait, dans le matériau déchargé, une teneur en carbone en excès de 2% en poids au maximum, et à traiter ensuite le matériau déchargé à l'état fondu avec production d'une quantité de fer métallique correspondant à l'alliage de fer et de nickel souhaité, et avec scorification de la teneur résiduelle en fer.

6. Procédé suivant l'une des revendications 1 à 4, caractérisé en ce qu'il consiste à utiliser des matériaux contenant de l'oxyde de manganèse, et à proportionner l'addition d'agent réducteur carboné au lit fluidise fixe suivant (c), de façon qu'elle suffise à la réduction des oxydes de manganèse ayant un degré d'oxydation élevé, à peu près au stade de MnO, et au réglage de la température de réduction, et à ce qu'il y ait, dans le matériau déchargé, aussi peu que possible de carbone en excès.
